# EUROPÄISCHE PATENTSCHRIFT

(11) **EP 3 654 317 B1**
(45) Veröffentlichungstag und Bekanntmachung des Hinweises auf die Patenterteilung: **29.12.2021**
(21) Anmeldenummer: 18000905.2
(22) Anmeldetag: 16.11.2018
(51) Int. Cl.: G09F 3/10, G09F 3/02

(54) **DATENTRÄGERMATERIAL MIT VERBESSERTER EINREISSFESTIGKEIT**
DATA CARRIER MATERIAL WITH IMPROVED TEAR RESISTANCE
MATÉRIAU DE SUPPORT DE DONNÉES À RÉSISTANCE À LA DÉCHIRURE AMÉLIORÉE

(43) Veröffentlichungstag der Anmeldung: 20.05.2020
(73) Patentinhaber: Aluminium Féron GmbH & Co. KG, 52355 Düren (DE)
(72) Erfinder: BRANDENBURG, Marc, 52385 Nideggen (DE)
(74) Vertreter: Hauck Patentanwaltspartnerschaft mbB

(56) Entgegenhaltungen:
- WO-A1-93/07844
- US-A- 3 828 454
- US-A1- 2006 269 721
- US-A1- 2007 110 942
- US-A1- 2015 053 339

## Beschreibung

Die vorliegende Erfindung betrifft ein Datenträgermaterial enthaltend eine Aluminiumfolie und eine auf dieser angeordnete bedruckbare Lackschicht mit den Merkmalen des Oberbegriffs von Patentanspruch 1.

Ein derartiges Datenträgermaterial ist aus der EP 0 902 408 A2 bekannt. Das bekannte Datenträgermaterial weist eine Metallfolie und eine auf dieser angeordnete bedruckbare Silikonharzschicht auf. Es zeichnet sich durch eine relativ hohe Hitzebeständigkeit bzw. Temperaturbeständigkeit aus. Einsatzgebiete für solche Datenträgermaterialien sind solche, bei denen relativ hohe Temperaturen auftreten, wie beispielsweise in der Metallverarbeitung, wo entsprechende Metallfolienbänder mit Datenträgern versehen werden und zwecks Verdampfung der Walzölrückstände oder zur Erzielung bestimmter Kristallstrukturen einem nachträglichen Glühprozess unterzogen werden. Die an den Metallfolienbändern angebrachten Datenträger durchlaufen hierbei als Anhängeetiketten oder als aufgeklebte Etiketten mit den entsprechenden Prozess. Die auf den Datenträgern durch Bedrucken angebrachte Codierung durchläuft den entsprechenden Temperaturprozess bis zu 450°C (z.B. Abstrahlungshitze) und lässt sich anschließend automatisch mit den bekannten Erfassungsmethoden, beispielsweise Scannen, lesen und zuordnen. Dadurch werden die aufgebrachten Daten selbst nach der Applikation hoher Temperaturen gesichert und sind mit den bekannten Erkennungsverfahren digital verarbeitbar.

Aus der US 3 828 454 A ist ein Datenträgermaterial mit den Merkmalen des Oberbegriffs von Patentanspruch 1 bekannt. Bei dem bekannten Datenträgermaterial findet eine Folie aus weich geglühtem Aluminium Verwendung, um bei einer Beschriftung eine Einprägung in die Aluminiumfolie zu ermöglichen und damit eine besonders lange Lesbarkeit der Beschriftung zu erreichen.

Die WO 93/07844 A1 beschreibt hochtemperaturfeste Etiketten, die eine Glasfaserschicht, jedoch keine Aluminiumschicht aufweisen.

Aus der US 2007/110942 A1 ist ein Band bekannt, das für die Herstellung von Plasma- und Thermosprayverfahren verwendet wird. Das Band kann optional eine Metallschicht, beispielsweise eine Aluminiumschicht, aufweisen. Über die Eigenschaften der Aluminiumschicht ist nichts ausgesagt.

Der vorliegenden Erfindung liegt die Aufgabe zugrunde, ein Datenträgermaterial der eingangs beschriebenen Art zu schaffen, das sich bei einer guten Hitzebeständigkeit durch eine besonders hohe Einreißfestigkeit auszeichnet.

Diese Aufgabe wird erfindungsgemäß bei einem Datenträgermaterial der angegebenen Art durch das kennzeichnende Merkmal von Patentanspruch 1 gelöst.

Erfindungsgemäß wird somit ein Aluminium-Glasfaser-Verbundmaterial als Datenträgermaterial zur Verfügung gestellt. Hierbei wird durch die Verstärkung der Aluminiumfolie durch die vorgesehene Glasfaserschicht eine wesentliche Verbesserung der Einreißfestigkeit des Datenträgermateriales erreicht. Im Einzelnen ist dabei das erfindungsgemäß ausgebildete Datenträgermaterial wie folgt ausgebildet:
Das Trägermaterial für die bedruckbare Lackschicht ist ein Verbundmaterial aus einer Aluminiumfolie und einer Glasfaserschicht, die über eine geeignete hitzebeständige Kleberschicht miteinander verbunden sind. Als Aluminiumfolie kommt eine Folie aus ungeglühtem Aluminium zum Einsatz, da sich hiermit gegenüber einer Folie aus weichgeglühtem Aluminium Handhabungsvorteile ergeben. Aluminium hat den Vorteil, dass es sich um ein billiges, leicht verarbeitbares und allgemein erhältliches Material handelt. Die verwendete Aluminiumfolie hat vorzugsweise eine Dicke von 6 - 200 µm.

Für die Glasfaserschicht können je nach Anwendungsfall unterschiedliche Glasfasern eingesetzt werden. So kann vorzugsweise eine Glasfaserschicht aus einem Glasfasergewebe oder auch einem Glasfaservlies Verwendung finden, wobei hierbei eng und fein gewobene, grobe, dicke und dünne Strukturen Verwendung finden können, die imprägniert oder nicht imprägniert sind bzw. getränkt oder nicht getränkt sind. Als Substanzen zum Imprägnieren bzw. Tränken können übliche bekannte Materialien Verwendung finden, die beispielsweise zur Verbesserung der Einreißfestigkeit des Datenträgermaterials eingesetzt werden können. Die Dicke der Glasfaserschicht richtet sich hierbei ebenfalls nach den jeweiligen Anwendungsfällen. Vorzugsweise kommen hierbei Dicken von 10 bis 500 µm zum Einsatz.

Wie vorstehen bereits erwähnt, kann die Glasfaserschicht beliebige Strukturen aufweisen, wenn hiermit bei einer guten Hitzebeständigkeit eine besonders hohe Einreißfestigkeit erreicht wird. So kann die Glasfaserschicht beispielsweise auch eng- oder weitmaschige Glasfasernetze umfassen. Wesentlich ist, dass derartige Glasfaserstrukturen neben der erwähnten Hitzebeständigkeit und Einreißfestigkeit eine gute Haftung an der Aluminiumschicht aufweisen, die über die vorgesehen Kleberschicht erreicht werden kann.

Wie vorstehend bereits ausgeführt, wird durch die Verstärkung der Aluminiumfolie durch die vorgesehene Glasfaserschicht eine besonders gute Einreißfestigkeit des Datenträger-Verbundmateriales erreicht. Darüber hinaus hat dieses Material eine Hitzefestigkeit bzw. Temperaturstabilität von bis zu 450°C. Um diese Materialeigenschaften zu erreichen, kommt es entscheidend auf die Verbindung zwischen Aluminiumfolie und Glasfasermaterial an, wobei diese Verbindung die entsprechenden hohen Temperaturen aushalten muss. Um dies zu gewährleisten, findet erfindungsgemäß ein hochhitzebeständiger Kleber Verwendung. Als besonders bevorzugt haben sich hierbei Polysiloxansysteme erwiesen. Es hat sich dabei gezeigt, dass mit einer Kleberschicht in einem Dickenbereich von 1 - 50 µm besonders gute Ergebnisse erzielt werden.

Bei einer speziellen Ausführungsform der Erfindung setzt sich die Glasfaserschicht aus mehreren Einzelschichten zusammen, die mit einem Kleber verbunden sind. Als Kleber kann hierbei beispielsweise der im vorhergehenden Absatz erwähnte Kleber vom Polysiloxantyp Verwendung finden.

Bei noch einer anderen Ausführungsform sind in die Glasfaserschicht Metallbestandteile integriert. Hierbei kann die Glasfaserschicht als Glasfasergewebe ausgebildet sein, in das Metallfäden eingewebt sind. Eine derartige Glasfaser-Metall-Verbundschicht weist gute Ergebnisse in Bezug auf eine hohe Einreißfestigkeit auf.

Als bedruckbare Lackschicht können Lackschichten Verwendung finden, die für die unterschiedlichsten Druckverfahren geeignet sind. Besonders geeignet sind hierbei Lackschichten, die für ein Thermotransfer-Druckverfahren geeignet sind.

Eine bevorzugte Lackschicht ist eine solche auf Silikonharzbasis, wie sie auch beispielsweise in der eingangs genannten EP 0 902 408 A2 beschrieben ist. Generell wird hierbei ein geeignetes Harz, insbesondere Silikonharz, auf die Aluminiumfolie oder auf die Aluminium-Glasfaser-Verbundfolie als Lack aufgebracht, dabei insbesondere in organischen Lösungsmitteln gelöst. Derartige Lösungsmittel sind bekannt. Bekannte Lackhilfsmittel, wie Entschäumer, Verlaufsmittel etc., können zugesetzt werden. Es können beliebige Silikonharze zum Einsatz kommen, vorzugsweise Silikonkombinationsharze, wie sie beispielsweise in der erwähnten Veröffentlichung beschrieben sind.

Die bedruckbare Lackschicht kann beispielsweise eine Dicke von 1 - 50 µm besitzen. Sie kann pigmentiert oder als Klarlackschicht ausgebildet sein.

Bei einer weiteren Ausführungsform des erfindungsgemäß ausgebildeten Datenträgermateriales weist die Glasfaserschicht auf der vom Kleber abgewandten Seite mindestens eine weitere Materialschicht auf, die insbesondere von einer weiteren Lackschicht oder von einer weiteren Aluminiumschicht gebildet sein kann. Die weitere Materialschicht ist ebenfalls vorzugsweise über einen geeigneten Kleber an der Glasfaserschicht fixiert, wobei auch in diesem Falle ein hochhitzebeständiger Kleber zum Einsatz gelangt, insbesondere ein Polysiloxansystem. Dabei kann in dem Fall, in dem die weitere Materialschicht von einer weiteren Aluminiumschicht gebildet ist, der gleiche hochhitzebeständige Kleber Verwendung finden, der für die Verbindung der den Hauptbestandteil bildenden Aluminiumschicht mit der Glasfaserschicht sorgt. Findet als weitere Materialschicht eine weitere Lackschicht Verwendung, kann der entsprechende Lack ohne zusätzliche Haftschicht direkt auf die Glasfaserschicht aufgebracht werden.

Das erfindungsgemäße Datenträger-Verbundmaterial findet überall dort Verwendung, wo ein bedrucktes oder bedruckbares Datenträgermaterial hohe Temperaturen aushalten muss, d. h. ohne Beschädigung des aufgebrachten Druckes, und wo in Bezug auf das Material hohe Anforderungen an die Einreißfestigkeit gestellt werden.

Damit die erfindungsgemäße Verbundfolie als Datenträgermaterial wirken kann, muss die aufgebrachte Lackschicht bedruckbar sein. Hiermit ist gemeint, dass die Lackschicht sowohl nach herkömmlichen Druckverfahren, beispielsweise Tiefdruck, Flexodruck, Offsetdruck, als auch nach digitalen Verfahren, beispielsweise Thermotransferdruck, bedruckbar sein muss.

Die Erfindung wird nachfolgend anhand von Ausführungsbeispielen in Verbindung mit der Zeichnung im Einzelnen erläutert. Es zeigen:
- Figur 1: Eine erste Ausführungsform eines Datenträgermatieriales im Vertikalschnitt;
- Figur 2: eine zweite Ausführungsform eines Datenträgermateriales im Vertikalschnitt; und
- Figur 3: eine dritte Ausführungsform eines Datenträgermateriales im Vertikalschnitt.

Das in Figur 1 dargestellte Datenträgermaterial besitzt als Trägermaterial eine Aluminium-Glasfaser-Verbundschicht, die eine Aluminiumfolie 1 und eine damit über einen Kleber 3 verbundene Glasfaserschicht 2 aufweist. Die Glasfaserschicht 2 ist als Glasfasergewebe ausgebildet, das eine für den jeweiligen Anwendungsfall angepasste Struktur aufweisen kann. Bei dem hier dargestellten Fall kommt ein feines Glasfasergewebe zur Anwendung, das entsprechend imprägniert ist.

Bei der Aluminiumfolie handelt es sich um eine Folie aus ungeglühtem Aluminium, die beispielsweise eine Dicke von 50 µm besitzt.

Die Aluminiumfolie 1 ist mit der Glasfaserschicht 2 über einen geeigneten Kleber 3 verbunden, der hochhitzebeständig ist. Die Kleberschicht besitzt bei dem hier gezeigten Beispiel eine Dicke von 20 µm.

Auf der vom Kleber 3 abgewandten Seite der Aluminiumfolie 1 befindet sich eine bedruckbare Lackschicht 4. Bei dem hier dargestellten Beispiel handelt es sich um eine Silikonharzschicht, wobei speziell ein Silikonkombinationsharz Verwendung findet, wie er beispielsweise in der EP 0 902 408 A2 beschrieben ist. Die bedruckbare Lackschicht 4 hat hier eine Dickte von 4 µm. Es kommt bei dem dargestellten Ausführungsbeispiel ein Klarlack zum Einsatz.

Die Lackschicht 4 kann entsprechend bedruckt werden, wobei unterschiedliche Druckverfahren zum Einsatz kommen können, insbesondere ein Thermotransferdruckverfahren.

Das hier dargestellte beispielhafte Datenträgermaterial kommt als Etikett zum Einsatz. Es zeichnet sich durch eine besonders hohe Temperaturstabilität bzw. Hitzefestigkeit von bis zu 450°C (z.B. Abstrahlungshitze) aus und kann überall dort eingesetzt werden, wo entsprechend hohe Temperaturen auftreten, d. h. an Stellen mit hoher Temperaturbelastung. Ein Beispiel ist die Metallverarbeitung, wo entsprechende Metallfolienbänder mit derartigen Etiketten versehen werden.

Die in Figur 2 dargestellte Ausführungsform eines Datenträgermateriales unterscheidet sich von der der Figur 1 nur dadurch, dass das Material auf der vom Kleber 3 abgewandten Seite der Glasfaserschicht 2 eine weitere Materialschicht aufweist, die hier als weitere Lackschicht 5 ausgebildet ist. Mit dieser weiteren Lackschicht 5 wird die Glasfaserschicht 2 abgedeckt. Beispielsweise kann es sich hierbei um eine Schicht aus dem gleichen Material wie die Lackschicht 4 handeln. Auch die Dicke der Schicht kann entsprechend sein.

Das Datenträgermaterial der Figur 3 ist entsprechend ausgebildet wie das Material der Figur 1 und weist auf der vom Kleber 3 abgewandten Seite der Glasfaserschicht 2 eine zusätzliche Kleberschicht 6 auf, mit der eine weitere Aluminiumfolie 7 mit der Glasfaserschicht 2 verklebt ist. Bei dieser Ausführungsform ist daher die Glasfaserschicht 2 mit einer Aluminiumfolie 7 abgedeckt.

Sämtliche Datenträgermaterialien zeichnen sich neben einer hohen Hitzebeständigkeit durch eine besonders gute Einreißfestigkeit aus, die durch die Verstärkung der Aluminiumfolie durch die Glasfaserschicht verbessert wird. Die eingesetzten Kleber zur Verbindung der Aluminiumfolie mit der Glasfaserschicht stellen einen festen Verbund zwischen diesen Materialien sicher, und zwar selbst bei Temperaturen bis zu 600°C.

## Patentansprüche

1. Datenträgermaterial enthaltend eine Aluminiumfolie (1) und eine auf dieser angeordnete bedruckbare Lackschicht (4), wobei das Datenträgermaterial auf der von der bedruckbaren Lackschicht (4) abgewandten Seite der Aluminiumfolie (1) eine Kleberschicht (3) und hierauf eine Glasfaserschicht (2) aufweist, **dadurch gekennzeichnet, dass** die Aluminiumfolie (1) eine Folie aus ungeglühtem Aluminium ist.

2. Datenträgermaterial nach Anspruch 1, **dadurch gekennzeichnet, dass** die Kleberschicht(3) ein Polysiloxansystem umfasst.

3. Datenträgermaterial nach Anspruch 1 oder 2, **dadurch gekennzeichnet, dass** die Glasfaserschicht (2) auf der vom Kleber (3) abgewandten Seite mindestens eine weitere Materialschicht aufweist.

4. Datenträgermaterial nach Anspruch 3, **dadurch gekennzeichnet, dass** die weitere Materialschicht von einer weiteren Lackschicht (5) gebildet ist.

5. Datenträgermaterial nach Anspruch 3, **dadurch gekennzeichnet, dass** die weitere Materialschicht eine weitere Aluminiumschicht (7) ist.

6. Datenträgermaterial nach einem der vorangehenden Ansprüche, **dadurch gekennzeichnet, dass** die Aluminiumfolie (1) eine Dicke von 6 - 200 µm besitzt.

7. Datenträgermaterial nach einem der vorangehenden Ansprüche, **dadurch gekennzeichnet, dass** die Kleberschicht (3) eine Dicke von 1 - 50 µm aufweist.

8. Datenträgermaterial nach einem der vorangehenden Ansprüche, **dadurch gekennzeichnet, dass** die bedruckbare Lackschicht (4) eine Dicke von 1 - 50 µm besitzt.

9. Datenträgermaterial nach einem der vorangehenden Ansprüche, **dadurch gekennzeichnet, dass** die bedruckbare Lackschicht (4) pigmentiert ist.

10. Datenträgermaterial nach einem der vorangehenden Ansprüche, **dadurch gekennzeichnet, dass** die bedruckbare Lackschicht (4) als Silikonharzschicht ausgebildet ist.

11. Datenträgermaterial nach einem der vorangehenden Ansprüche, **dadurch gekennzeichnet, dass** sich die Glasfaserschicht aus mehreren Einzelschichten zusammensetzt, die mit einem Kleber verbunden sind.

12. Datenträgermaterial nach einem der vorangehenden Ansprüche, **dadurch gekennzeichnet, dass** in die Glasfaserschicht Metallbestandteile integriert sind.

13. Datenträgermaterial nach Anspruch 12, **dadurch gekennzeichnet, dass** die Glasfaserschicht als Glasfasergewebe ausgebildet ist, in das Metallfäden eingewebt sind.

14. Datenträgermaterial nach einem der vorangehenden Ansprüche, **dadurch gekennzeichnet, dass** es als Etikett ausgebildet ist.

15. Hochhitzebeständiges Etikett, **dadurch gekennzeichnet, dass** es ein Datenträgermaterial nach einem der vorangehenden Ansprüche aufweist.

## Claims

1. A data carrier material containing an aluminum foil (1) and a printable layer of lacquer (4) arranged thereon, wherein the data carrier material comprises a layer of adhesive (3) on the side of the aluminum foil (1) facing away from the printable layer of lacquer (4) and a layer of glass fibers (2) on said layer of adhesive, **characterized in that** the aluminum foil (1) is a foil consisting of unannealed aluminum.

2. The data carrier material according to claim 1, **characterized in that** the layer of adhesive (3) comprises a polysiloxane system.

3. The data carrier material according to claim 1 or 2, **characterized in that** the layer of glass fibers (2) comprises at least one additional layer of material on the side facing away from the adhesive (3).

4. The data carrier material according to claim 3, **characterized in that** the additional layer of material is formed of an additional layer of lacquer (5).

5. The data carrier material according to claim 3, **characterized in that** the additional layer of material is an additional layer of aluminum (7).

6. The data carrier material according to any one of the preceding claims, **characterized in that** the aluminum foil (1) has a thickness of 6 - 200 µm.

7. The data carrier material according to any one of the preceding claims, **characterized in that** the layer of adhesive (3) has a thickness of 1 - 50 µm.

8. The data carrier material according to any one of the preceding claims, **characterized in that** the printable layer of lacquer (4) has a thickness of 1 - 50 µm.

9. The data carrier material according to any one of the preceding claims, **characterized in that** the printable layer of lacquer (4) is pigmented.

10. The data carrier material according to any one of the preceding claims, **characterized in that** the printable layer of lacquer (4) is designed as a layer of silicone resin.

11. The data carrier material according to any one of the preceding claims, **characterized in that** the layer of glass fibers is composed of multiple individual layers that are bonded by means of an adhesive.

12. The data carrier material according to any one of the preceding claims, **characterized in that** metal components are integrated into the layer of glass fibers.

13. The data carrier material according to claim 12, **characterized in that** the layer of glass fibers is designed as a glass fiber fabric into which metal threads are woven.

14. The data carrier material according to any one of the preceding claims, **characterized in that** it is designed as a label.

15. A heat-resistant label, **characterized in that** it comprises a data carrier material according to any one of the preceding claims.

## Revendications

1. Matériau de support de données contenant une feuille d'aluminium (1) et une couche de vernis imprimable (4) disposée sur celle-ci, le matériau de support de données présentant une couche de colle (3) sur le côté de la feuille d'aluminium (1) opposé à la couche de vernis imprimable (4) et une couche de fibres de verre (2) sur ladite couche de colle, **caractérisé en ce que** la feuille d'aluminium (1) est une feuille d'aluminium non recuit.

2. Matériau de support de données selon la revendication 1, **caractérisé en ce que** la couche de colle (3) comporte un système de polysiloxane.

3. Matériau de support de données selon la revendication 1 ou 2, **caractérisé en ce que** la couche de fibres de verre (2) présente au moins une couche de matériau supplémentaire sur le côté opposé à la colle (3).

4. Matériau de support de données selon la revendication 3, **caractérisé en ce que** la couche de matériau supplémentaire est formée par une couche de vernis supplémentaire (5).

5. Matériau de support de données selon la revendication 3, **caractérisé en ce que** la couche de matériau supplémentaire est une couche d'aluminium supplémentaire (7).

6. Matériau de support de données selon l'une des revendications précédentes, **caractérisé en ce que** la feuille d'aluminium (1) a une épaisseur de 6 - 200 µm.

7. Matériau de support de données selon l'une des revendications précédentes, **caractérisé en ce que** la couche de colle (3) présente une épaisseur de 1 - 50 µm.

8. Matériau de support de données selon l'une des revendications précédentes, **caractérisé en ce que** la couche de vernis imprimable (4) a une épaisseur de 1 - 50 µm.

9. Matériau de support de données selon l'une des revendications précédentes, **caractérisé en ce que** la couche de vernis imprimable (4) est pigmentée.

10. Matériau de support de données selon l'une des revendications précédentes, **caractérisé en ce que** la couche de vernis imprimable (4) est réalisée comme une couche de résine de silicone.

11. Matériau de support de données selon l'une des revendications précédentes, **caractérisé en ce que** la couche de fibres de verre est composée de plusieurs couches individuelles, lesquelles sont reliées avec une colle.

12. Matériau de support de données selon l'une des revendications précédentes, **caractérisé en ce que** des éléments métalliques sont intégrés dans la couche de fibres de verre.

13. Matériau de support de données selon la revendication 12, **caractérisé en ce que** la couche de fibres de verre est réalisée comme un tissu de fibres de verre, dans lequel sont tissés des fils métalliques.

14. Matériau de support de données selon l'une des revendications précédentes, **caractérisé en ce que** celui-ci est réalisé comme une étiquette.

15. Étiquette hautement résistante à la chaleur, **caractérisée en ce que** celle-ci présente un matériau de support de données selon l'une des revendications précédentes.
